# EUROPÄISCHE PATENTANMELDUNG

(11) **EP 0 013 388 A2**
(43) Veröffentlichungstag der Anmeldung: **23.07.1980**
(21) Anmeldenummer: 79105252.5
(22) Anmeldetag: 18.12.1979
(51) Int. Cl.: D06M 15/52, C07C 125/065, C08G 12/20, D06M 15/54

(54) **Textilausrüstungsmittel und Verfahren zu dessen Herstellung und Anwendung**

(30) Priorität: 04.01.1979 US 815
(71) Anmelder: BASF Aktiengesellschaft, 67063 Ludwigshafen (DE)
(72) Erfinder: Petersen, Harro, Dr. Chem., D-6710 Frankenthal (DE); Pai, Panemangalore Subraya, Chem., Charlotte, N.C., 28211 (US); Reichert, Manfred, Charlotte, N.C., 28211 (US)

(57) **Zusammenfassung**

Verfahren zur Herstellung von Textilausrüstungsmitteln auf Basis eines Gemisches von methylolierten Polyäthylenglykolcarbamaten und methylolierten Oligo- oder Monoäthylenglykolcarbamaten, die Textilausrüstungsmittel selbst sowie deren Anwendung zur Pflegeleichtausrüstung von Cellulose enthaltenden oder daraus bestehenden Textilien.

## Beschreibung

Aus den DE-OS 24 59 765 und 26 20 010 sind Verfahren zur Herstellung von Carbamaten und Carbamatgemischen durch Umsetzung von Alkoholen und Polyäthylenglykolen mit Harnstoff in Gegenwart von Nickelionen enthaltenden Ionenaustauschern bekannt. Die so erhältlichen Produkte sind zwar ausgezeichnete Textilausrüstungsmittel, jedoch bräunlich bis braun verfärbt, was meist als störend empfunden wird.

Der vorliegenden Erfindung lag daher die Aufgabe zugrunde, ein auf technisch leicht zugänglichen Ausgangsstoffen basierendes Verfahren zur Herstellung derartiger, jedoch möglichst farbloser Textilausrüstungsmittel zu entwickeln, die gleichzeitig in der Gesamtheit ihrer anwendungstechnischeh Eigenschaften noch weiter verbessert sind.

Die Lösung dieser Aufgabe wurde in dem Verfahren gemäß Anspruch 2 gefunden. Die so erhältlichen Ausrüstungsmittel sind nicht nur farblos oder fast farblos, sondern weisen darüber hinaus folgende sehr wesentlichen Eigenschaften auf: Lagerbeständigkeit der neutralen Lösung und Badstabilität in saurer Lösung bei gleichzeitig guter Reaktivität; auf dem ausgerüsteten Textilgut hohe Chlor- und Hydrolysebeständigkeit; gute Abriebfestigkeit; angenehmer textiler Griff auch ohne Weichmacherzusatz; geringe Anschmutzbarkeit; geringe Formaldehydabspaltung. Schließlich lassen sich die ausgerüsteten Textilien sehr gut bedrucken. Die Kombination der Farblosigkeit mit allen diesen hervorragenden Eigenschaften, denen praktisch keine Nachteile gegenüberstehen, macht das erfindungsgemäß erhältliche Ausrüstungsmittel höchst wertvoll.

Zur Umsetzung in erster Stufe werden etwa äquimolare Mengen (ein evtl. Überschuß der einen oder anderen Komponente kann in der zweiten Stufe ausgeglichen werden) Harnstoff und Polyäthylenglykol III (dessen eines Kettenende mit Methyl-, Äthyl-, Propyl- oder Butylalkohol veräthert sein kann; bevorzugt werden aber die freien, d.h. an beiden Kettenenden unverätherten Polyäthylenglykole) vom Polymerisationsgrad 9 bis 100, vorzugsweise 9 bis 20, zweckmäßig in einem Inertgasstrom zwecks Luftausschluß und Abführung des entstehenden Ammoniaks, ohne Katalysator unter Rühren einige (etwa 2 bis 7, vorzugsweise 3 bis 6) Stunden auf 130 bis 160, vorzugsweise 145 bis 155°C erhitzt. Die Reaktion kann drucklos oder unter Druck kontinuierlich oder diskontinuierlich mit oder vorzugsweise ohne Lösungsmittel durchgeführt werden. Als Lösungsmittel kommen unter den Reaktionsbedingungen inerte, höher siedende organische Flüssigkeiten, z.B. aromatische oder araliphatische Kohlenwasserstoffe in Betracht, beispielsweise Toluol, Xylol, Äthylbenzol, Isopropylbenzol und deren Gemische. Das Lösungsmittel wird nach der Umsetzung abdestilliert.

Die Umsetzung erfolgt nach der Gleichung

Bei R1 = H verläuft die Reaktion natürlich nicht vollständig nach dem obigen idealisierten Schema, sondern es entstehen auch Dicarbamate durch Reaktion beider Hydroxyl--Endgruppen des Polyäthylenglykols, während ein Teil des letztgenannten gar nicht reagiert. Für die Zwecke der , vorliegenden Erfindung spielt das aber keine Rolle und bleibt daher im folgenden außer Betracht, d.h. es wird vom "Monocarbamat" gesprochen, obwohl das tatsächlich vorliegende Reaktionsgemisch gemeint ist.

Wenn diese Umsetzung zu mindestens 50, vorzugsweise mindestens 65, insbesondere mehr als 80 % erfolgt ist (wobei im Falle von R¹ = H als 100 % die Umsetzung von im Mittel je einer der beiden Hydroxylgruppen des Polyäthylenglykols anzusehen ist; der Umsetzungsgrad kann beispielsweise am Restharnstoffgehalt erkannt werden) kann man mit der zweiten Stufe beginnen, bei der die analoge Umsetzung erfolgt und die erste ggf. vervollständigt wird.

Dazu gibt man zu der Reaktionsmischung unter Rühren weiteren Harnstoff, das Alkylglykol oder Glykol IV, vorzugsweise Methylglykol, und ggf. den Katalysator und erhitzt zweckmäßig unter forgesetztem Druchleiten des Inertgasstromes oder im Vakuum 2 bis 40, vorzugsweise 5 bis 20 Stunden weiter, und zwar vorzugsweise mit Katalysator auf.130 bis 165, insbesondere 145 bis 155°C, oder ohne Katalysator auf 150 bis 200, insbesondere 160 bis 190°C, wobei jeweils eine tiefere Temperatur selbstverständlich einer längeren Reaktionszeit entspricht und umgekehrt. Die Reaktionstemperatur ist nur insoweit von Bedeutung, als bei zu hohen Temperaturen mit Verfärbungen zu rechnen ist und bei zu tiefen Temperaturen sich die Reaktionszeit übermäßig erhöht. Das Molverhältnis von Alkylglykol bzw. Glykol IV zu dem für die 2. Stufe eingesetzten Harnstoff soll 1 : (0,5 bis 1), vorzugsweise etwa 1 : 1 betragen. Beim Verhältnis 1 : ( 1) wird der Überschuß an IV anschließend abdestilliert. Das Molverhältnis von Carbamat I zu Carbamat II liegt im Bereich von 12 : 1 bis 1 : 20, vorzugsweise von 1 : 1 bis 1 : 15, , insbesondere von 1 : 2,5 bis 1 : 12, wobei der Bereich von 12 : 1 bis etwa 1 : 1 nur für Polyester-Baumwoll--Mischware in Betracht kommt.

Der in der 2. Stufe zweckmäßig eingesetzte Katalysator besteht aus Nickelionen enthaltenden, in der Regel sauren Ionenaustauschern, vorzugsweise sauren Kunstharzaustauschern. Solche Austauscher sind z.B. in Houben-Weyl, Methoden der Organischen Chemie, Band 1/1, Seite 528, Tabelle 3 beschrieben. Vorzugsweise verwendet man stark und mittelstark saure Austauscher, z.B. Phenol- oder Polystyrolsulfonsäureharze, oder entsprechende saure Harze enthaltende Austauscher, z.B. bifunktionelle Kondensationsharze. Man kann auch Styrolphosphonsäure-, Styrolphosphinsäure-, Resorcinharze und aliphatische oder aromatische Carbonsäureharze verwenden. Vorgenannte Kationenaustauscher sind im Handel in zahlreichen Varianten erhältlich. Der Austauscher wird vor der Umsetzung nach den üblichen Methoden mit Nickel beladen, zweckmäßig durch eine Behandlung mit Lösungen, vorteilhaft wäßrigen Lösungen, von Nickelsalzen. Als Nickelsalz kommen zweckmäßig Nickelchlorid, -acetat, -bromid, -nitrat oder vorzugsweise Nickelsulfat in Betracht. Die Nickelverbindungen können auch als entsprechende Hydrate, z.B. Nickelchlorid-Hexahydrat, vorliegen. Man kann aber auch z.B. Nickelphosphat, Nickelcarbonat, Nickelbicarbonat, Nickelborat, Nickeloxalat, Nickelpropionat verwenden. Zweckmäßig aktiviert man den Austauscher vor der Behandlung mit dem Nickelsalz mit Säure, vorzugsweise mit Schwefelsäure oder der dem Anion des Nickelsalzes entsprechenden Säure. Vorteilhaft beläßt man den Austauscher zuerst während 10 bis 30 Minuten unter bzw. in Wasser bei einer Temperatur von 15 bis 40°C, aktiviert dann während 10 bis 60 Minuten mit Säure, zweckmäßig in Gestalt , einer 2- bis 15-gewichtsprozentigen, wäßrigen Lösung, bei einer Temperatur von 15 bis 40°C und wäscht den Austauscher mit Wasser bis zum Neutralpunkt. Die Behandlung mit der Nickelsalzlösung wird zweckmäßig bei Temperaturen zwischen 10 und 50°C, vorteilhaft zwischen 20 und 30°C, durchgeführt. Die Umsetzung kann drucklos oder unter Druck, diskontinuierlich, z.B. nach einem Einrühr- oder Chargenverfahren, oder vorzugsweise kontinuierlich, z.B. in Austauschersäulen, im Festbett, Fließbett, in der Wirbelfließschicht, in Bodenkolonnen durchgeführt werden. Zweckmäßig verwendet man 5- bis 50-gewichtsprozentige Nickelsalzlösungen und Behandlungszeiten von 10 bis 60 Minuten. Anschließend wird vorteilhaft mit Wasser gespült, bis die aus der Austauschersäule austretende Waschflüssigkeit neutral reagiert, und dann wird mit einem der vorgenannten inerten Lösungsmittel oder einem Alkohol während 10 bis 60 Minuten bei 15 bis 40°C weitgehend wasserfrei gewaschen. Zweckmäßig sind eine Beladung von 0,01 bis 0,2, vorzugsweise von 0,02 bis 0,1, insbesondere 0,02 bis 0,08 Gewichtsteilen Nickel je Gewichtsteil Austauscher und eine Menge von 0,01 bis 0,25 vorzugsweise von 0,02 bis 0,1 Gewichtsteilen Austauscher je Gewichtsteil Harnstoff.

Prinzipiell sind zwar auch Nickelsalze anstelle der Nickelionen enthaltenden Ionenaustauscher als Katalysator geeignet, doch lassen sich die Ionenaustauscher viel leichter als die Salze (die als Hydroxid gefällt werden müßten) durch Filtration oder auch Sedimentation vom Reaktionsprodukt abtrennen.

Für die Ausgangsprodukte genügt technische Reinheit.

Nach Abschluß der zweiten Stufe kann das Reaktionsgemisch auf etwa 70°C abgekühlt und der Katalysator - zweckmäßig L durch Filtration - abgetrennt werden. Anschließend destilliert man ggf. überschüssiges Methylglykol ab, ggf. im Unterdruck.

Das in der beschriebenen Weise erhaltene Carbamatgemisch wird dann zur Überführung in das gewünschte Textilausrüstungsmittel in üblicher Weise methyloliert. Zu diesem Zweck wird es mit überschüssiger wäßriger Formaldehydlösung bei pH 7,5 bis 11, vorzugsweise 8,5 bis 10 eine bis 10, vorzugsweise 2 bis 5 Stunden bei einer Temperatur' von 10 bis 80, vorzugsweise 30 bis 60°C behandelt. Anschließend wird die Lösung mit einer beliebigen wasserlöslichen Säure, beispielsweise Schwefelsäure, neutralisiert und ggf. mit Wasser auf die gewünschte Konzentration verdünnt. Falls erforderlich, kann die Lösung, ggf. unter Zusatz von Filtrierhilfsmitteln, wie Aktivkohle, filtriert werden.

Die so erhaltene völlig oder fast farblose, klare, wäßrige Lösung stellt das fertige Textilausrüstungsmittel dar. Es kommt in Form konzentrierter (30 bis 70 gew.%iger) Lösungen mit einem pH-Wert im Bereich von 5 bis 8, vorzugsweise 6 bis 7,5 in den Handel und kann zur Anwendung beliebig verdünnt, angesäuert, mit Katalysatoren und sonstigen Hilfsmitteln, anderen Ausrüstungsmitteln, Pigmenten, Weichmachern usw. versetzt werden. Es dient zur Krumpf- und Knitterfest- und damit Pflege leicht ausrüstung von Textilien, die Cellulose in nativer oder regenerierter From enthalten oder daraus bestehen.

Die in den Beispielen genannten Teile und Prozente beziehen sich auf das Gewicht, sofern nicht anders vermerkt.

### Beispiel 1

### a) Herstellung des nickelhaltigen Katalysators

Eine Säule wird mit 1000 Teilen eins handelsüblichen Kationenaustauschers aus sulfoniertem vernetztem Polystyrol gefüllt und unter Zugabe von 1000 Teilen Wasser 15 Minuten stehengelassen. Man gibt danach 500 Teile 10-prozentige Salzsäure zu, läßt die Säule 20 Minuten stehen und wäscht die Säule mit destilliertem Wasser neutral. Auf den so aktivierten Austauscher werden 3400 Teile 10-prozentige Lösung von NiSO₄.7 H₂0 gegeben. Tritt keine sauer reagie- ..rende Lösung am Säulenaustritt mehr aus, ist die Aufnahme des Nickelsalzes beendet. Die Austauscherfüllung wird mit Wasser neutral gewaschen und anschlie-3end mit Methanol wasserfrei gewaschen und getrocknet. Der Austauscher ist gebrauchsfertig und enthält 8 - 8,5 Teile Nickel je 100 Teile Austauscher.

### b) Herstellung eines Co-carbamates aus Polyäthylenätherdiol (= Polyäthylenglykol) H(OCH₂CH₂)₁₈OH, Methylglykol (= Äthylenglykolmonomethyläther) und Harnstoff

In einer Rührapparatur mit Rückflußkühlung und Gaseinleitungsrohr wird das Gemisch aus 276 Teilen Poly- äthylenätherdiol mit einem Molekulargewicht von 810 (H(OCH₂)₁₈0H) und 21 Teilen Harnstoff drei Stunden auf 145°C unter Rühren und gleichzeitigem Durchleiten eines Stickstoffstroms erhitzt. Der Umsatz beträgt dann 65 % (gemessen durch Bestimmung des Rest-Harnstoffgehaltes). Anschließend werden 472 Teile Methylglykol, 373 Teile Harnstoff und 31 Teile eines im Handel erhältlichen, wie oben unter 1a) behandelten Kationenaustauschers hinzugefügt. Das Re- aktionsgemisch wird 15 Stunden auf Rückflußtemperatur (maximal 150°C) unter Rühren und Durchleiten eines Stickstoffstroms erhitzt. Danach wird die Reaktionslösung auf 120°C abgekühlt und der Austauscher abfiltriert. Es werden 936 Teile eines Co- carbamates erhalten. Das entspricht einer Ausbeute von 91 % der Theorie. Der Restharnstoffgehalt liegt bei 0,4 %.

### c) Umsetzung zum Methylolierungsgemisch

785 Teile des nach Beispiel 1b) erhaltenen Co-carbamates werden in einer Rührapparatur mit 634 Teilen ..einer 40%igen Formaldehyldlösung unter Zusatz von 17 Teilen einer 50%igen Natronlauge 3 Stunden auf 50°C erwärmt. Anschließend wird mit verdünnter Schwefelsäure neutralisiert. Es werden 1450 Teile einer 63%igen Lösung erhalten. Der Gehalt an freiem Formaldehyd beträgt 2,2 %. Durch Zusatz von 570 Teilen Wasser wird eine 50%ige Lösung erhalten.

### Beispiel 2

300 Teile eines Polyäthylenätherdiols vom Molekulargewicht 600 werden in einer Rührapparatur mit 300 Teilen Harnstoff drei Stunden unter Durchleiten eines Stickstoffstromes auf 150 - 155°C erhitzt. Der Umsetzungsgrad beträgt 90 %. Anschließend werden 68,4 Teile Methylglykol, 54 Teile Harnstoff und 35 Teile eines nach Beispiel 1a) erhaltenen nickelhaltigen Austauschers zugesetzt. Das Reaktionsgemisch wird 18 Stunden auf Rückflußtemperatur (maximal 155°C) unter Rühren erhitzt. Nach Abkühlen auf 110 - 120°C wird der Austauscher abfiltriert. Es werden 401 Teile des Co-carbamates mit einem Restharnstoffgehalt von 0,3 % erhalten. Das entspricht einer Ausbeute von 94 %.

Die Methylolierung erfolgt analog Beispiel 1.

### Beispiel 3

In einer Rührapparatur werden 600 Teile eines Polyäthylenätherdiols mit einem Molekulargewicht von 4000 und 9 Teile Harnstoff 3 Stunden auf 150 bis 155°C erhitzt. Es wird ein Umsetzungsgrad von 90 % erreicht. Nach Hinzufügen von 31,8 Teilen Diäthylenglykol, 18 Teilen Harnstoff und 4,5 Teilen eines ..nach Beispiel la) hergestellten nickelhaltigen Austauschers wird das Reaktionsgemisch 15 Stunden auf 155⁰C unter Durchleiten eines Stickstoffstromes erwärmt. Danach wird auf 110°C abgekühlt und der Austauscher abfiltriert. Es werden 611 Teile (94 % d.Th.) des Co-carbamates erhalten. Der Gehalt an Restharnstoff beträgt 0,25 %.

611 Teile des so erhaltenen Co-carbamates werden in einer Rührapparatur mit 61 Teilen einer 40%igen Formaldehydlösung nach Zusatz von 3 Teilen einer 50%igen Natronlauge 3 Stunden auf 50 bis 55°C erwärmt. Nach Zusatz von 400 Teilen Wasser und Neutralisation mit verdünnter Schwefelsäure werden 1080 Teile einer 58%igen Lösung der Methylolverbindung mit einem Gehalt von 1,7 % freien Formaldehyds erhalten.

### Beispiel 4

In einer Rührapparatur werden 810 Teile des Polyäthylenätherdiols H(OCH₂)₁₈OH und 60 Teile Harnstoff 3 Stunden auf 150°C unter Durchleiten eines Stickstoffstromes erwärmt. Es wird ein Umsetzungsgrad von 85 % erreicht. Anschließend werden 2158 Teile Methylglykol, 1065 Teile Harnstoff und 94 Teile eines nach Beispiel 1a) hergestellten nickelhaltigen Ionenaustauschers als Katalysator zugegeben. Das Reaktionsgemisch wird auf Rückflußtemperatur unter Durchleiten eines Stickstoffstromes erwärmt. Bei 132 bis 134⁰C wird die Rückflußtemperatur erreicht, die im Verlauf von 5 Stunden auf 150°C ansteigt. Das Gemisch wird danach weitere 10 Stunden auf 150°C erwärmt. Nach dem Abkühlen auf 90°C wird der Katalysator durch Filtration abgetrennt. Bei ca. 100°C wird unter vermindertem Druck das überschüssige Methylglykol abdestilliert. Es werden 2700 Teile eines Co-carbamates aus 30 % Polyäthylenätherdiolmonocarbamat und 70 % Methoxyäthylcarbamat erhalten. Das entspricht einer Ausbeute von 92 % d.Th. Der Gehalt an Restharnstoff liegt bei 0,2 %.

2700 Teile des Co-carbamates werden in einer Rührapparatur mit_{'}2200 Teilen einer 40%igen Formaldehydlösung unter Zusatz von 30 Teilen einer 50%igen Natronlauge 3 Stunden bei 50 bis 55°C erwärmt. Nach Neutralisation mit 25 Teilen einer verdünnten Schwefelsäure werden 1780 Teile Wasser zugesetzt. Es werden 6735 Teile einer 51%igen Lösung des Methylolierungsgemisches (im folgenden "Dimethylolcocarbamat" genannt) mit einem Gehalt von 1,8 % freien Formaldehyds erhalten.

### Beispiel 5

8₁₀ Teile eines Polyäthylenätherdiols H(OCH₂CH₂)₁₈0H und 60 Teile Harnstoff werden 6 Stunden auf 150°C unter Durchleiten eines starken Stickstoffstromes erwärmt. Es wird eine Ausbeute von 845 Teilen des Monocarbamates (bzw. des hier als solches bezeichneten Reaktionsgemisches) mit einem Restharnstoffgehalt von nur 0,1 % erhalten. Das entspricht einer Ausbeute von 99' % d.Th. Anschließend werden 4240 Teile Diäthylenglykol (HOH₂CH₂OCH₂CH₂OH) und 2400 Teilen Harnstoff zugemischt und das Ganze unter Durchleiten eines starken Stickstoffstromes 5 Stunden ohne Katalysator auf 180°C unter Rühren erwärmt. Die Ausbeute beträgt 5900 Teile Diäthylenglykolmonocarbamat (= 99 % d.Th.).

Die beiden Carbamate werden zusammen mit 4800 Teilen einer 40%igen Formaldehydlösung unter Zusatz von 55 Teilen 50%iger Natronlauge 3 Stunden auf 50 bis 55°C erwärmt. Nach Neutralisieren mit verdünnter Schwefelsäure werden 5700 Teile Wasser zugesetzt. Es werden 17330 Teile einer 50%igen Lösung des Methylolierungsgemisches mit einem Gehalt von 1,9 % freien Formaldehyds erhalten.

### Beispiel 6

In einer Rührapparatur werden 590 Teile eines Polyäthylenätherdiols mit einem Molekulargewicht von 590 (H(OCH₂CH₂)₁₃0H) und 60 Teile Harnstoff 4 Stunden auf 150°C unter Durchleiten eines Stickstoffstromes erwärmt. Hierbei wird ein Umsetzungsgrad von 91 % erreicht. Anschließend werden 1140 Teile Methylglykol, 900 Teile Harnstoff und 90 Teile des nach Beispiel la) hergestellten nickelhaltigen Katalysators zugegeben. Das Reaktionsgemisch wird auf Rückflußtemperatur aufgeheizt, die bei ca. 134 bis 135°C erreicht wird. Das Gemisch wird 15 Stunden erhitzt, wobei die Temperatur 155°C nicht übersteigen soll. Nach Abfiltrieren des Katalysators werden 2320 Teile eines Cocarbamatgemisches, bestehend aus 25 % Polyätherdiolmonocarbamat H(OCH₂CH₂)₁₃OCONH₂ und 75 % Methoxyäthylcarbamat, erhalten. Dieses Gemisch wird mit 2160 Teilen einer 40%igen Formaldehydlösung unter Zusatz von 35 Teilen einer 50%igen Natronlauge bei 50 bis 60°C hydroxymethyliert und anschließend mit verdünnter Schwefelsäure neutralisiert. Es werden 4550 Teile einer ca. 65%igen Lösung des Methylolierungsgemisches mit einem Gehalt von 2,6 % freien Formaldehyds erhalten.

### Beispiel 7

In einer Rührapparatur werden 810 Teile eines Polyäthy- ₗenätherdiols vom Molekulargewicht 810 (H(OCH₂CH₂)₁₈OH) und 60 Teile Harnstoff 5 Stunden auf 150°C unter Durchleiten eines Stickstoffstromes erwärmt. Der Umsetzungsgrad liegt nach dieser Zeit bei 92 %. Anschließend werden 2680 Teile Dipropylenglykol, 1200 Teile Harnstoff und 100 Teile des nach Beispiel 1a) hergestellten nickelhaltigen Austauschers zugegeben. Das Reaktionsgemisch wird 16 Stunden unter Durchleiten eines Stickstoffstromes auf 155°C erwärmt. Nach dem Abkühlen auf ca. 100°C wird der Katalysator durch Filtration abgetrennt. Es werden 4350 Teile des Cocarbamat-Gemisches erhalten, bestehend aus 24 % eines Polyäthylenätherdiolmonocarbamates H(OCH₂CH₂)₁₈OCONH₂ und 76 % Dipropylenglykolmonocarbamat.

Das Gemisch dieser Cocarbamate wird mit 2800 Teilen einer 40%igen Formaldehyldlösung unter Zusatz von 40 Teilen einer 50%igen Natronlauge bei 50°C und einer Reaktionsdauer von 3 Stunden hydroxymethyliert und anschließend mit verdünnter Schwefelsäure neutralisiert. Es werden 7250 Teile einer 75%igen Lösung der methylolierten Cocarbamate erhalten.

### Beispiel 8

428 Teile eines Monomethylpolyäthylenätherdiols mit der Struktur CH₃-(OCH₂CH₂)₉OH werden mit 60 Teilen Harnstoff 3 Stunden auf 145 bis 150°C in einer Rührapparatur unter Rühren und Durchleiten eines Stickstoffstromes erwärmt. Hierbei werden ca. 85 % zum Carbamat umgewandelt. Anschließend werden 2120 Teile Diäthylenglykol und 1200 Teile Harnstoff zugefügt. Das Reaktionsgemisch wird 6 Stunden ohne Katalysator auf 190°C unter Durchleiten eines Stickstoffstromes erwärmt. Hierbei wird der Harnstoff bis auf einen Restgehalt von 0,2 % umgesetzt. Es werden 3420 Teile eines Cocarbamates erhalten. Das entspricht einer Ausbeute von 99 % d.Th. Zu diesem Cocarbamatgemisch werden 2550 Teile einer 40%igen Formaldehydlösung und 40 Teile einer 50%igen Natronlauge zugefügt und das Gemisch 3 Stunden bei 50 bis 55°C gerührt. Nach Neutralisation mit verdünnter Schwefelsäure werden 6070 Teile einer 73%igen Lösung des methylolierten Cocarbamat-Gemisches erhalten.

### Anwendungsbeispiele

Die Anwendungsbeispiele 9 bis 13 werden mit dem im Beispiel 4 beschriebenen Produkt durchgeführt.

### Beispiel 9

Es wird eine wäßrige Lösung hergestellt, die 7,5 % des Dimethylolcocarbamats (100 %) nach Beispiel 4 und 0,18 % basisches Aluminiumchlorid enthält. Eine Probe eines Polyester/Baumwoll-Mischgewebes (50 : 50; Bettuchware), die lediglich gebleicht wurde, wird mit dieser Lösung geklotzt, wobei die Flottenaufnahme 65 % beträgt. Die Proben werden danach 20 Sekunden auf 205°C erhitzt.

Ein Teil der so behandelten Probe wird mit je einer Probe verglichen, die in analoger Weise mit
a) Diemthylolmethylcarbamat
b) Dimethylolmethoxyäthylcarbamat
c) Dimethylol-4,5-dihydroxyäthylenharnstoff behandelt worden ist.

Methylolierte Polyäthylenoxidmonocarbamate allein, also nicht in Form der erfindungsgemäßen Mischung, werden zum Vergleich erst gar nicht herangezogen, da sie bekanntlich wegen zu geringer Vernetzungsmöglichkeiten mit den cellulosischen Hydroxylgruppen (infolge ihres hohen Molekulargewichtes) einen zu geringen Ausrüstungseffekt ergeben (Durable-Press-Note zu niedrig und Krumpfung zu hoch).

Die Bestimmung des Formaldehydgeruchs des ausgerüsteten Gewebes erfolgt in einem zugeschmolzenen Gefäß nach dem Prüfverfahren 112 - 1975 der Association of Textile Chemists an Colorists. Mit diesem Verfahren läßt sich analytisch die Formaldehydmenge bestimmen, die unter Bedingungen, die denen der praktischen Lagerung ähnlich sind, freigesetzt wird. Der Versuch wird jeweils zweimal durchgeführt; die Durchschnittswerte sind im folgenden angegeben.

Aus diesen Werten ist zu ersehen, daß die Ausrüstung mit dem erfindungsgemäßen Mittel zu geringerer Formaldehyd-Geruchsentwicklung führt als mit den anderen obengenannten Ausrüstungsmitteln.

### Beispiel 10

Aus folgenden Substanzen wird eine Klotzflotte hergestellt:

Diese Flotte wird auf Polyester/Baumwoll-Gewebe (65 : 35; Bettuchware) aufgeklotzt, wobei die Flottenaufnahme 50 - 55 % beträgt. Nach dem Trocknen wird das Gewebe in einem Spannrahmen 20 Sekunden lang auf 205°C erhitzt.

Der Rest ist in beiden Fällen Leitungswasser von Umgebungstemperatur. Die Unterschiede in Art und Menge der Katalysatoren sind durch die unterschiedlichen Erfordernisse zur. Erzielung optimaler Ergebnisse bedingt.

Sollen die Gewebe nach der Ausrüstung bedruckt werden, so kommt es auf ihr Absorptionsvermögen an. Die Benetzbarkeit oder das Absorptionsvermögen der Gewebe wird nach dem AATCC-Prüfverfahren 79-1975 ermittelt. Je kürzer die durchschnittliche Benetzungszeit, desto saugfähiger ist das Textilmaterial. Eine Zeit von weniger als 10 Sekunden entspricht einem für den Textildruck guten Saugvermögen. Die Cocarbamat-Rezeptur (a) ergab eine hydrophile Ausrüstung, wie aus der folgenden Tabelle zu ersehen ist:

Daraus ist klar ersichtlich, daß die mit dem erfindungsgemäßen Ausrüstungsmittel behandelten Gewebe ein günstiges Verhalten zeigen, verglichen mit den meisten Harzappreturen für anschließendes Bedrucken.

### Beispiel 11

Es werden wiederum die Rezepturen a), b) und c) von Beispiel 10 verwendet. Diese Ausrüstungsmittel werden auf Polyester/Baumwoll-Gewebe (50:50; Bettuchware) aufgeklotzt. Die Gewebe werden danach 20 Sekunden lang auf 205°C erhitzt.

Die so behandelten Gewebe, im folgenden mit A, B und C bezeichnet, werden nach dem Filmdruckverfahren mit verschiedenen Mustern bedruckt, wobei man folgende Druckpaste verwendet:

### Ergebnisse

1) Aussehen Probe A weist höhere Farbausbeute und Brillanz auf als Probe B, die etwas "ausgewaschen" aussieht. Probe C zeigt eine ähnliche Farbausbeute wie Probe A.
2) Schärfe des Druckmusters Die auf Probe A hergestellten Drucke sind schärfer als die auf den Proben B und C erzielten. Proben B und C wirken in zwei Farben (z.B. schwarz und rot) etwas verschmiert. Bei Probe A liegt nur geringer oder kein Schmiereffekt vor, so daß die Linien des "Drucks schärfer sind.
3) Griff des Gewebes nach dem Bedrucken Der Griff von Probe A ist voller und weicher als der von Probe B. Probe C hat einen ebenso weichen Griff wie Probe A. Die Proben werden von drei Personen unabhängig voneinander beurteilt.
4) Farbechtheiten Die Reibechtheit der Drucke wird nach dem AATCC-Prüfverfahren 8-1974 bestimmt. Erzielt werden die folgenden Ergebnisse:

### Beispiel 12

In diesem Beispiel wird die Tendenz der Proben zur Wiederanlagerung von öligen Substanzen und von Schmutzstoffen, die in der Waschflüssigkeit gelöst oder dispergiert werden, bestimmt. Die in Beispiel 10a, b und c beschriebenen Klotzflotten werden auf Polyester-Baumwoll-Gewebe (50 : 50; Bettuchware) aufgeklotzt; die Gewebe werden dann 20 Sekunden lang auf 205°C erhitzt. Die erhaltenen Proben werden mit A (Rezeptur 10a), B (Rezeptur lOb) und C (Rezeptur 10c) bezeichnet und dem am Ende der Beschreibung erläuterten Celanese-Wiederanschmutzungstest unterzogen. Die Schmutzaufnahme der Gewebe im Launder-Ometer wird bestimmt mit Hilfe eines Hunter-Reflectometers, Typ D-40, hergestellt von Hunter Associates Laboratory, Inc., 5421 Briar Ridge Road, Fairfax, Va., U.S.A.

Der Wert des Weißgrades (W) läßt sich aus diesen Werten nach folgender Formel errechnen:
W = Y + 4 (Z - Y) (%)
W = % Weißgrad
Y = Grün-Reflexionsgrad
Z = Blau-Reflexionsgrad

Zweck dieses Versuches ist die Messung der Weißgradretention des Polyester-Baumwoll-Gewebes nach Durchführung der Waschverfahren. Die erhaltenen Werte sind in der folgenden Tabelle aufgeführt:

Aus der Tabelle ist ersichtlich, daß Gewebe B und C infolge des Waschens ihren Weißgrad zum Teil oder größtenteils verloren haben. Dies zeigt, daß an Probe A wesentlich weniger Schmutz aus der Waschlauge angelagert wird.

### Beispiel 13

Das nach Beispiel 4 hergestellte und nach Beispiel 9 zubereitete Dimethylolcocarbamat wird auf Polyester-Baumwoll-Gewebe (Bettuchware) aufgebracht und wie bei Beispiel 9 fixiert. Vergleichsproben desselben Gewebes werden in gleicher Weise mit einer entsprechenden Zuberei- tun^{g} einer 45%igen N-Methylol-2-methoxyäthyl-carbamat-Lösung sowie mit den in Beispiel 10 beschriebenen Zubereitung b und c behandelt, in denen Dimethylol-4,5-dihydroxy- äthylenharnsotff verwendet wird.

Die Proben werden 20 Sekunden auf 205°C erhitzt.

Sie weisen nach dem Scheuerfestigkeits-Test (Accelerotor--Methode; 1 Minute bei 3000 U/Min.) folgende Abriebwerte auf:

Es ist offensichtlich, daß das Dimethylolcocarbamat der Erfindung eine relativ geringe Neigung zur Staubbildung besitzt (wichtig wegen der Staubentwicklung in Näh- und Gewebeverpackungsbetrieben).

### Beispiel 14

Eine Klotzflotte aus

wird auf Polyester-Baumwoll-Gewebe (65/35) mit einem Gewicht von 120 g/m² aufgeklotzt, wobei die Flottenaufnahme 70 % beträgt. Nach dem Trocknen wird das Gewebe in einem Spannrahmen 20 Sekunden auf 205°C erhitzt.

Zum Vergleich werden weitere Proben in ähnlicher Weise mit folgender Flotte geklotzt:

In beiden Fällen wurden die für die betreffende Ausrü- stung optimale Katalysatorart und -menge gewählt.

Das Gewebe wird wie oben beschrieben getrocknet und erhitzt (20 Sekunden auf 205°C).

Die beiden Proben werden mit A (Rezeptur a) und B (Rezeptur b) bezeichnet und in der im wesentlichen gleichen Weise wie oben beschrieben geprüft. Die folgende Tabelle gibt eine Zusammenfassung der Ergebnisse:

, Die Tabelle zeigt die Überlegenheit der erfindungsgemäßen Ausrüstung gegenüber derjenigen des nächsten Standes der Technik. Trotz der Verwendung eines teuren Weichmachers ist der Griff der Probe B weniger gut als der von Probe A, bei der kein Weichmacher eingesetzt wurde. Krumpf- und Knitterfestigkeitseigenschaften sowie der Weißgrad sind etwa gleich. Diese und verschiedene andere Ergebnisse sind deshalb in dieser Tabelle nicht aufgeführt worden. Die erfindungsgemäße Ausrüstung scheint der bekannten in keiner Eigenschaft unterlegen zu sein.

Die Vergleichsversuche der Beispiele 9 und 13 veranschaulichen die Überlegenheit der erfindungsgemäßen Mischungen u.a. gegenüber einer Einzelkomppnente. Die andere Komponente, Polyäthylenoxidmonocarbamat, ist, wie bei Beispiel 9 näher erläutert, für sich allein unbrauchbar. Es ist überraschend, daß eine Mischung aus zwei Substanzen, von denen jede für sich unbefriedigende Ergebnisse bringt, Resultate ergibt, die mindestens befriedigend und in manchen Punkten sogar ausgezeichnet sind. Darüber hinaus zeigen die Vergleichsversuche der Beispiele 9 bis 14 die Überlegenheit der erfindungsgemäßen Mischung auch über einige der besten derzeit üblichen Ausrüstungsmittel.

### Beispiele 15 und 16

Proben eines lediglich gebleichten Polyester-Baumwoll-Gewebes (50 : 50; Bettuchware, 108 g/m²) werden geklotzt mit einer wäßrigen Lösung, die folgende Substanzen enthält:

Die Flottenaufnahme beträgt 65 %. Das Gewebe wird in einem Spannrahmen 20 Sekunden auf 205°C erhitzt.

Ausrüstungsmittel A besteht aus einer 50%igen wäßrigen Lösung einer Mischung aus 9 Teilen Dimethylol-diäthylenglykolmonocarbamat und 1 Teil Dimethylolpolyäthylengly- kol(800)-monocarbamat (N,N-Dimethylolmonocarbamat eines Polyäthylenglykols vom Molekulargewicht 800).

Ausrüstungsmittel B besteht aus einer 50%igen wäßrigen Lösung derselben Komponenten im Gewichtsverhältnis 19 : 1 (95 % Dimethylol-diäthylenglykolmonocarbamat und 5 % Dimethylolpolyäthylenglykol(800)-monocarbamat, bezogen auf das Gewicht der Carbamatmischung).

Die Prüfung der beiden Proben, die im wesentlichen wie oben beschrieben ausgeführt wird, führt zu folgenden Ergebnissen:

Celanese-Wiederanschmutzungstes:
Apparatur: Launder-Ometer 60°C Celanese Standard-Schmutz (sollte einmal wöchentlich 60 Minuten lang gemischt werden).

Proben: 2 Proben mit den Maßen 15 x 15 cm.

Die Gewebe werden vor der Prüfung einer Maschinenwäsche unterzogen, und zwar dem für die betreffende Gewebeart geltenden Normalprogramm.
1. Alle Wolle enthaltenden Gewebe: 40°C
2. Trikotwaren, Rundwirkwaren und bedrᵤgke Waren 50°C
3. Alle gewebten Textilien: 60°C

Verfahren:
1. Schmutzlösung herstellen, 16 g/l.
2. 200 ml Schmutzlöser in den Behälter des Launder-Ometer einfüllen und 10 Stahlkugeln zugeben.
3. Proben in Behälter einführen; Behälter verschließen und 30 Minuten drehen.
4. Proben entnehmen und in kaltem Leitungswasser spülen.
5. Proben in der Maschine mit 50 ccm eines haushaltüblichen Waschmittels was chen, und zwar im Kaltwasch--Vorgang.
6. Im Wäschetrockner trocknen.

## Patentansprüche

1. Ausrüstungsmittel für Cellulose enthaltende oder daraus bestehende Textilien, bestehend aus einer 30 bis 70-gewichtsprozentigen wäßrigen Lösung eines Gemisches der in an sich bekannter Weise mit Formaldehyd methylolierten Carbamate I und II worin R¹ Wasserstoff oder einen Alkylrest mit 1 bis 4 Kohlenstoffatomen und R² und R³ Wasserstoff oder einer von beiden Methyl bedeuten, im Gewichtsverhältnis I : II wie 12 : 1 bis 1 : 20.

2. Verfahren zur Herstellung von Textilausrüstungsmitteln.gemäß Anspruch 1 durch Umsetzung von Glykolen oder Alkylglykolen der Formeln III und IV worin R¹, R² und R³ die zuvorgenannte Bedeutung ha-. ben, mit Harnstoff unter Ammoniakabspaltung bei Temperaturen über 100°C zu Carbamaten und anschließende Methylolierung mit Formaldehyd nach üblichen Methoden, dadurch gekennzeichnet, daß man zunächst in einer ersten Stufe Glykol oder Alkylglykol der Formel III bei 130 bis 160°C ohne Katalysator zu min- destens 50 % mit Harnstoff zum Carbamat I umsetzt und in einer zweiten Stufe entweder in Gegenwart von Nickelionen enthaltenden Ionenaustauschern als Katalysator bei 130 bis 165°C oder ohne Katalysator bei 150 bis 200°C unter Zusatz von Glykol oder Alkylglykol der Formel IV und weiterem Harnstoff das Carbamatgemisch im Gewichtsverhältnis I zu II wie 12 : 1 bis 1 : 20 herstellt.

3. Verwendung von Textilausrüstungsmittel gemäß Anspruch 1 zum Pflegeleichtausrüsten von Textilien, die Cellulose enthalten oder daraus bestehen.
